# EUROPÄISCHE PATENTSCHRIFT

(11) **EP 1 056 892 B1**
(45) Veröffentlichungstag und Bekanntmachung des Hinweises auf die Patenterteilung: **16.04.2003**
(21) Anmeldenummer: 99914422.3
(22) Anmeldetag: 12.02.1999
(51) Int. Cl.: D01G 9/18, D01G 25/00, D01G 37/00

(54) **VORRICHTUNG UND VERFAHREN ZUR HERSTELLUNG EINES FASERVERBUNDES**
DEVICE AND METHOD FOR PRODUCING A FIBER COMPOSITE
DISPOSITIF ET PROCEDE DE PRODUCTION D'UN COMPOSITE EN FIBRES

(30) Priorität: 16.02.1998 DE 19805996
(43) Veröffentlichungstag der Anmeldung: 06.12.2000
(73) Patentinhaber: Hesch, Rolf, Prof. Dr., 32657 Lemgo (DE)
(72) Erfinder: Hesch, Rolf, Prof. Dr., 32657 Lemgo (DE)
(74) Vertreter: Frank, Gerhard, Dipl.-Phys.
(86) Internationale Anmeldenummer: DE9900432
(87) Internationale Veröffentlichungsnummer: WO99041439

(56) Entgegenhaltungen:
- EP-A- 0 344 365
- DE-A- 3 832 098
- DE-A- 4 128 592
- DE-A- 4 136 891
- DE-U- 29 717 589
- GB-A- 2 010 347
- US-A- 5 104 703

## Beschreibung

Die Erfindung betrifft eine Vorrichtung und ein Verfahren zur Herstellung eines Vlieses aus Fasern.

Derartige Vliese dienen insbesondere zur Herstellung von Preßformteilen, Dämmatten und Polstermaterial.

### Stand der Technik

Es sind im wesentlichen zwei Verfahren und entsprechende Vorrichtungen bekannt, um solche Vliese herzustellen: Die Formung eines Vlieses mittels Karde/Krempel und aerodynamische Vliesformanlagen.

Nachteile beider Systeme sind sehr geringe bis geringe Durchsatzleistung und daher hohe Kosten, sowie die Notwendigkeit, zumindest weitgehend gereinigte, fremdkörperfreie und geöffnete und daher teure Fasern zu verwenden.

Karden/Krempel sind in der Lage, besonders feine und gleichmäßige Vliese herzustellen, sie stellen aber auch die höchsten Anforderungen an die Schäbenfreiheit und den Öffnungsgrad der Fasern. Ihre Produktionsleistung ist mit maximal 500 kg/h sehr gering, die Kosten sind entsprechend hoch.

Werden beispielsweise Bastfasern verarbeitet, die noch Schäben enthalten, so spießen sich diese auf die Garnituren von Karden/Krempel oder setzen sich in die Bohrungen bzw. Lochungen von den Siebtrommeln oder Siebbändern von aerodynamischen Vliesformanlagen und behindern die Vliesformung in erheblichem Maße bis hin zur völligen Funktionsunfähigkeit.

Bei anschließender Nadelung lenken insbesondere Hanfschäben die Nadeln von den Bohrungen der Lochplatten auf die Stahlptatten ab. Die Folge ist, dass die Nadeln abbrechen.

Aerodynamische Vliesformanlagen stellen geringere Anforderungen an die Schäbenfreiheit und den Öffnungsgrad von Fasern. Die Leistung erreicht in etwa 1.000 kg/h. Das reicht aber immer noch nicht aus, um für Massenprodukte günstige Kosten zu erreichen.

Das Reinigen der Fasern von Schäben und das Öffnen der Fasern ist mit hohen Kosten verbunden. Darüber hinaus führen das Reinigen und besonders das Öffnen stets zu einer mehr oder minder starken mechanischen Schädigung der Fasern. Damit sind Materialverluste bis zu 40% verbunden. Letztlich können gut gereinigte und geöffnete Fasern, die somit diesen Anforderungen der bekannten Systeme Rechnung tragen, nur aus geröstetem Hanf- oder Ftachsstroh erzeugt werden. Rösten ist aber ein biologischer Abbauvorgang und zieht daher unweigerlich auch eine Schwächung der Fasern nach sich. Für technische Zwecke sind Fasern von maximaler Festigkeit und maximalem E-Modul erforderlich.

Andere Anlagen zur Formung von Schüttgütern dienen der Herstellung von Holzwerkstoffplatten; Endprodukte sind insbesondere Spanplatten, die im Möbelbau weitgehende Verwendung gefunden haben. Zur Herstellung solcher Platten dienen Streuverfahren, bei denen die Späne aus einem Bunker einem Stockwalzenkopf zugeführt werden und von diesem über verschiedene Zwischenbearbeitungsstufen auf eine Unterlage abgestreut werden. Ein derartiges Streuverfahren ist in der DE-A-4128 592 beschrieben, die den am nächsten kommenden Stand der Technik zeigt. Diese Technik ist jedoch nur mit leicht fließenden Faserteilchen einsetzbar. Die Fließfähigkeit der Faserteilchen hat jedoch den erheblichen Nachteil, dass nach der Abstreuung sofort eine Aushärtung und Verpressung erfolgen muss, es sind also auch hier zusätzliche Verarbeitungsstationen erforderlich, um zu einem handhabbaren Erzeugnis zu kommen.

Die oben erwähnte weite Palette von Endprodukten (Dämmateriatien, Polsterformteile, Preßformteile) ist mit den mit diesem Verfahren erzeugten Spankuchen nicht herstellbar.

### Gegenstand der Erfindung

Aufgabe der vorliegenden Erfindung ist es, somit Vliese für Dämmzwecke, Polstermaterialien u.a. herzustellen, welche sich durch minimale Kosten auszeichnen. Es sollen hierbei insbesondere auch solche Vliese wirtschaftlich hergestellt werden, aus denen Formteile mit einem hohen E-Modul und hoher Festigkeit geschaffen werden.

Erfindungsgemäß wird diese Aufgabe gemäß den Patentansprüchen 1 und 8 gelöst.

Der Grundgedanke der Erfindung geht davon aus, daß sich minimale Kosten nur erzielen lassen, wenn die Zahl der Produktionsstufen auf ein Minimum reduziert und die Durchsatzleistung maximiert wird. Weiterhin müssen die derzeit üblichen Material Verluste zumindest entscheidend gesenkt werden.

Wie oben schon erwähnt, ist insbesondere die Produktionsstufe "Abscheidung von Schäben" oder ähnlichen granulat- oder knotenähnlichen Begleitstoffen von Fasern und die "Öffnung" (Verfeinerung) außerordentlich kostenintensiv. Außer den dabei anfallenden Betriebskosten fallen auch die durch sie bewirkten Material Verluste kostenmäßig stark ins Gewicht.

Erfindungsgemäß können nunmehr Vliese hergestellt werden, bei denen die zwei genannten Produktionsstufen, nämlich "Schäbenabscheidung" und "Faseröffnung", nicht mehr benötigt werden, da mit dem Verfahren und mit der entsprechenden erfindungsgemäßen Vorrichtung im Extremfall auch ungereinigte und ungeöffnete Fasern verarbeitet werden können. Dadurch entfallen die damit zusammenhängenden Herstellungskosten.

Hohe Festigkeit der Fasern und ein hoher E-Modul lassen sich auch nur erhalten, wenn man auf eine Röste verzichtet. Verzicht auf Röste bedeutet aber, daß die Fasern sehr viel schäbenreicher, derber und rauher ausfallen, als zur Verarbeitung nach dem Stand der Technik zwingend erforderlich ist. Auch hier kann die Erfindung eingesetzt werden, im Gegensatz zu Vliesformanlagen nach dem Stand der Technik, die mit ungerösteten Fasern, ungereinigten und nicht geöffneten Fasern überhaupt nicht arbeiten können.

Von besonderem Vorteil ist aber, daß auch die damit verbundenen Materialverluste vermieden werden, was kostenmäßig noch stärker ins Gewicht fällt.

Die erfindungsgemäße Vorrichtung ist darüber hinaus in der Lage, ein Vielfaches der Durchsatzleistung von Anlagen nach dem Stand der Technik zu erbringen. Das senkt die Kosten auf einen Bruchteil.

Erfindungsgemäß können somit ungeröstete, ungereinigte, ungeöffnete Fasern mit Längen zwischen 20 und 150 mm, vorzugsweise 30 bis 70 mm mit oder ohne noch daran haftenden und/oder frei dazwischen liegenden/eingestreuten Schäben und/oder nicht faserartigen Bestandteilen, mit oder ohne Zumischung von Polymer-Recyclat und sonstigen Fasern zu einem ein- oder mehrschichtigen Vlies geformt werden, wobei eine weit über dem Stand der Technik liegende Durchsatzleistung erzielt wird, nämlich 2.000 bis 9.000 kg/h, vorzugsweise 2.000 bis 4.000 kg/h bei 3.000 mm Arbeitsbreite.

Einsetzbar ist das erfindungsgemäße Verfahren aber mit Verwendung jeglicher Fasern, auch synthetischer, mineralischer, natürlicher, einschließlich gereinigter und geöffneter, etc.

Zwei Ausführungsbeispiele der erfindungsgemäßen Vorrichtung werden anhand von Zeichnungen näher erläutert; es zeigen:
- Figur 1:: Eine Schnittdarstellung einer ersten bevorzugten Ausführungsform der erfindungsgemäßen Vorrichtung,
- Figur 2:: eine Schnittdarstellung einer zweiten bevorzugten Ausführungsform der erfindungsgemäßen Vorrichtung,
- Figur 3:: eine Detaildarstellung der Elemente der ersten und zweiten Austragsvorrichtungen der Vorrichtungen nach Figur 1 oder 2, und
- Figur 4:: eine perspektivische Darstellung eines Ausführungsbeispiels eines mit der erfindungsgemäßen Vorrichtung hergestellten Verbundelements.

Das in Figur 1 dargestellte Ausführungsbeispiel einer Vorrichtung zur Aufbringung von Fasern auf ein Formband zur Herstellung eines Faserverbundes beinhaltet einen Zwischenspreicher in Form eines Dosierbunkers 10, in dem die zur Verarbeitung vorgesehenen Fasern mit Längen zwischen 20 und 150 mm, im folgenden auch als Langfasern bezeichnet, zusammen mit eventuellen Zusätzen über einen Querverteiler 11 eingebracht werden. Den Boden des Dosierbunkers 10 bildet ein Bodenband 12, das sich in Richtung des in Figur 1 dargestellten Pfeils P1 bewegt, so dass sich eine Materialsäule M bildet, die durch die Bewegung des Bodenbandes 12 in Richtung eines Austragkopfes A bewegt wird. Insoweit entspricht der Aufbau des Dosierbunkers Ausführungsformen, wie sie aus der DE-A-1084 199 oder der CH-A-368 301 für dort nicht näher beschriebene Zwecke bekannt sind.
Auf der Oberseite des erfindungsgemäß bevorzugten Dosierbunkers 10 ist ein Verdichterband 13 schräg nach unten führend angeordnet, das sich in Richtung des Pfeiles P2 bewegt, also gleichlaufend mit der Richtung des Bodenbandes 12. Die Fördergeschwindigkeiten von Querverteiler 11, Bodenband 12 und Verdichterband 13 sind so aufeinander abgestimmt, dass die Materialsäule M sich zwischen der Oberseite des Bodenbandes und der Unterseite des Verdichterbandes aufbaut und von letzterem verdichtet wird. Das Bodenband 12 ist an seinen beiden Längsseiten und an seiner Rückseite von entsprechend hohen Wandungen begrenzt, so dass die aus Langfasem und ggf. deren Zusatz- und Ergänzungsstoffen bestehende Materialsäule M einen im wesentlichen quadratischen oder rechteckigen Querschnitt annimmt und kontinuierlich unter besagter Verdichtung gegen den Austragskopf A geschoben wird.

Der Austragskopf A besteht aus ersten, zur Materialsäule M zeigenden Austragsvorrichtungen 20 und mit dieser zusammenarbeitenden, nachgeschalteten, zur Abgabeseite des Austragskopfes A zeigenden zweiten Austragsvorrichtungen 30.

Die ersten Austragsvorrichtungen 20 bestehen aus einer Vielzahl von vorzugsweise senkrecht übereinander angeordneten Wellen 22 (Figur 3), auf der seitlich beabstandet Sternräder 21 gehalten sind, deren Elemente 21A im wesentlichen radial zur Welle 22 zeigen und deren Vorderflanken 21V in Drehrichtung R1 haken- oder sichelförmig ausgebildet sind.

Die zweiten Austragsvorrichtungen 30 bestehen ebenfalls aus senkrecht übereinander angeordneten Wellen 32, derart, daß die Verbindungsebenen E1,E2 der Wellen 22 und 32 der beiden Austragsvorrichtungen 20 und 30 parallel zueinander liegen. Auf den Wellen 32 der zweiten Austragsvorrichtungen 30 sind stern- und/oder stachelförmig angeordnete Elemente 31A gehalten, die sich in Richtung R2 drehen, wobei die Rotationsrichtungen R1,R2 der Wellen der ersten und zweiten Austragsvorrichtungen gegenläufig sind. Die Elemente 21A und 31A sind dabei hinsichtlich ihrer Zahl und ihrer Formgebung so aufeinander abgestimmt, daß ihre jeweiligen Wirkungsbereiche ineinandergreifen.

Auf der Abgabeseite des derart gebildeten Austragskopfes A ist ein Suspensionsraum S vorgesehen, dessen obere Begrenzung von ersten Düsen 40 und Feststoffverteilern 50 gebildet wird. Die Düsen 40 dienen zur Einbringung von flüssigen Zusatzstoffen in den Suspensionsraum S.

Unterhalb des Suspensionsraumes S ist ein Formband 14 über einen Tragtisch 15 geführt und in Richtung des Pfeils P3 bewegt. Auf diesem sich kontinuierlich fortbewegenden Formband 14 lagern sich die vom Austragskopf A abgegebenen Langfasern in Form einer Langfaser-Luft-Suspension ab, so daß sich abhängig von den Betriebsparametern der Vorrichtung ein Vlies 70 einstellbarer Dicke und Konsistenz auf dem Formband bildet.

Unterdruckkästen 16 können auf die Zusammensetzung und die Konsistenz dieses Vlieses einwirken.

Im Bereich unterhalb des Austragskopfes A sind zweite Düsen 60 vorgesehen, mit denen beispielsweise ein Versiegelungsmittel auf das sich bildende Vlies aufgetragen werden kann.

Bei der dargestellten bevorzugten Ausführungsform ist über dem Formband 14 zusätzlich ein erstes Beschichtungsband 17 geführt, das als Trägerschicht oder Deckschicht oder Sperrschicht des Vlieses dient.

Zunächst soll die grundsätzliche Funktion dieser Vorrichtung erläutert werden:

Auf dem Querverteiler 11 wird der Ausgangsstoff oder auch Basisstoff des zu bildenden Vlieses 70 aufgegeben; dieser Ausgangsstoff beinhaltet erfindungsgemäß insbesondere Langfasern, d.h., Fasern mit Längen vorzugsweise zwischen 30 bis 70 mm, die wiederum vorzugsweise aus Naturfasern wie beispielsweise Hanffasern oder Flachsfasern bestehen, die ungereinigt sind. Diese Langfasern können ausschließlich auf dem Querverteiler 11 aufgegeben werden oder auch Bestandteile eines Gemischs sein, in dem auch granulatähnliche Bestandteile wie insbesondere Schäben, aber auch Polymerteile, Holzgranulate und Recyclingschäume vorkommen, d.h., durch die Wahl der Zusammensetzung des auf den Querverteiler 11 aufgegebenen Ausgangsmaterials ist die grundsätzliche Beschaffenheit des in der erfindungsgemäßen Vorrichtung erzeugten Vlieses zumindest teilweise vorgegeben.

Insbesondere ist es hierbei möglich und wünschenswert, daß die Langfasern Bestandteil eines Natur-Langfaser-Schäbenverbundes sind, bei dem die Naturfasern und die Schäben über Teillängen noch miteinander verbunden sind, d.h. sich in demjenigen Zustand befinden, in dem noch keine der einleitend beschriebenen, kostenintensiven Zusatzverarbeitungsschritte ausgeführt worden sind.

Diese Langfasern bilden nun alleine oder zusammen mit den erwähnten Gemischbestandteilen den Inhalt des sich langsam füllenden Dosierbunkers 10 und gelangen folglich zum Austragskopf A, dessen Aufbau oben erläutert wurde. Die beschriebenen Elemente 21A,31A der ersten und zweiten Austragsvorrichtungen wirken als Fräsorgane, die die Langfasern oder Langfaserbündel und sie ggf. begleitenden Stoffe aus der verfilzten Materialsäule M herausziehen oder herausreißen.

Je länger die Langfasern und je stärker sie verfilzt sind, umso schwieriger wird ihre Passage durch den Austragskopf nach außen hin; die Verstopfungsgefahr nimmt in diesem entscheidenden Bereich mit steigender Faserlänge, steigendem Verfilzungs- und Verhakungsgrad und besonders auch mit steigendem Anteil nicht vollständig von den Langfasern gelösten Schäben stark zu. Ein besonderes Erschwernis ergibt sich hierbei aus der Zumischung dickerer und daher steiferer Polymerfasern, was darin resultiert, daß ohne zusätzliche Maßnahmen die Austragsleistung entsprechend zurückgeht bis hin zur völligen Verstopfung der ersten Austragsvorrichtungen 20. Die Funktion der zweiten Austragsvorrichtungen 30 ist folglich eine besonders bedeutsame, für die angestrebten Ziele konstruktiv entscheidende Ergänzung der Funktion der ersten Austragsvorrichtungen 20 dahingehend, daß die dort vorgesehenen Elemente 31A die Räumung, Lockerung und Beschleunigung der von den ersten Austragsvorrichtungen 20 erfaßten Langfasern bewirken, und somit insbesondere bei stark filzendem Material die Gesamtfunktion des Austragskopfes A erst ermöglichen, indem sie Verstopfungen zuverlässig verhindern.

Beim dargestellten besonders vorteilhaften Ausführungsbeispiel sind die beiden Ebenen E1,E2 (Figur 3) der Wellengruppen 22,32 der ersten und zweiten Austragsvorrichtungen vertikal angeordnet; die Elemente der als Räum- und Beschleunigungswalzen dienenden zweiten Austragsvorrichtungen 30 weisen beim dargestellten Ausführungsbeispiel leicht nach vorne gerichtete haken-oder sichelförmige Enden auf und erfüllen mehrere Funktionen:

Zunächst greifen sie mit erhöhter Drehzahl zwischen die Elemente 21A der ersten Austragsvorrichtungen 20 ein und reißen das im Austrag befindliche, die Langfasern enthaltene Material beschleunigt heraus. Dadurch wird der Durchtritt des Langfasermaterials durch die rotierenden Elemente 21A stark beschleunigt, Verstopfungen und Verwicklungen zuverlässig vermieden, und somit die Leistung der Gesamtanlage erhöht. Es versteht sich von selbst, daß die Form der Elemente 21A und 31A der beiden Austragsvorrichtungen in gewissem Umfang hinsichtlich des aktuell verarbeiteten Langfasermaterials durch eine geeignete Formgebung optimiert werden kann; es sind hierbei von stark gekrümmten, sichelähnlichen Formen bis zu stift- oder stachelähnlichen Formen viele Varianten denkbar, zumal solche Varianten konstruktiv auch austauschbar ausgelegt sein können.

Eventuell entstehende Verklumpungen der Fasern können auch durch eine erhöhte Drehzahl der Elemente 31A der zweiten Austragsvorrichtungen 30 wieder vollständig aufgelöst werden, was von besonderer Bedeutung für die Qualität der Vliese hinsichtlich Festigkeit als auch Homogenität der Flächengewichtsverteilung ist.

Die Drehzahl der Wellen 32 kann beispielsweise im Bereich von 150 bis 1.500 UpM stufenlos eingestellt werden, so daß sich die abgeworfenen Langfaserelemente in einer Art Wurfparabel von der Abgabeseite des Austragskopfes A weg bewegen. Durch die Wahl der Drehzahl der Wellen 32 kann die "Wurfweite" und somit die Tiefe des anschließenden Suspensionsraum S vorgegeben werden und damit natürlich auch die Konsistenz des sich bildenden Vlieses 70.

Zu einer noch weitergehenderen Definition der "Wurfbahnen" von in übereinander angeordneten Austragsvorrichtungen abgegebenen Langfaserelementen können die einzelnen, übereinander angeordneten Wellen der zweiten Austragsvorrichtungen 30 mit unterschiedlich hoher Drehzahl betrieben werden, z.B. mit nach oben hin zunehmender Drehzahl, so daß das Langfasermaterial von der unteren Beschleunigungsebene nur geringfügig weit geschleudert wird, während das Langfasermaterial von der am schnellsten arbeitenden obersten Walze 32 in einer weiten Wurfparabel abgeschleudert und verwirbelt wird. Damit kann das gesamte Langfasermaterial somit weiter auseinandergezogen werden und zu einer sehr lockeren Langfaser-Luft-Suspension aufgelöst werden.

Die Steuerung dieser Vorgänge und damit die Einflußnahme auf die Konsistenz und die Dichteverteilung der abgeschleuderten Langfaserelemente ist für die Zugabe von insbesondere flüssigen Zusatzstoffen, die den Langfasern bzw. den Gemischteilen zugegeben werden sollen von besonderer Bedeutung, wie im folgenden erläutert wird:

Im Gegensatz zu kurzen Fasern bis zu etwa 20 mm Länge lassen sich die hier verarbeiteten Langfasern nicht vor der Vliesformung mit Bindemitteln oder anderen Additiven beaufschlagen. Im flüssigen Zustand würden die Fasern zu weich werden und ein Ankleben an den Austragsvorrichtungen 20 und 30 verursachen, so daß eine ordnungsgemäße Vliesformung nicht mehr möglich wäre. Trockene Klebstoffe oder sonstige Additive würden gar nicht erst an Langfasern haften. Erfindungsgemäß werden daher flüssige Bindemittel und Additive erst nach Austritt des Langfasermaterials aus dem Austragskopf A über die ersten Düsen 40 eingebracht, so daß eine Verbindung bzw. eine Zumischung solcher Bestandteile zu den Langfaserelementen und den diesen gegebenenfalls vorher zugegebenen Gemischbestandteilen erst unmittelbar bei der Vliesbildung erfolgt, d.h., die flüssigen Bindemittel, Additive oder Schäume werden über die ersten Düsen 40 in die lockere Langfaser-Luftsuspension entsprechend dem gewünschten Mengenverhältnis eingesprüht oder eingetropft.

Dieses System kann sinngemäß auch Anwendung finden für die Einbringung von festen Zusatzstoffen wie beispielsweise zusätzlichen Schäben, Granulaten oder pulverförmigen Bindemitteln, hierzu sind Feststoffverteiler 50 vorgesehen, die beim dargestellten Ausführungsbeispiel abwechselnd mit den ersten Düsen 40 oberhalb des Suspensionsraumes S angeordnet sind.

Erste Düsen 40 und Feststoffverteiler 50 bilden somit einen "Vorhang" von den jeweils gewünschten flüssigen oder festen Zusatzstoffen in das sich auf dem Formband 14 bildende Vlies 70 derart, daß ein weitgehend homogener Aufbau des Vlieses 70 aus den Grundmaterialien, den Langfasern, und den Zusatzbestandteilen erreicht wird, sei es nun, daß diese bereits in geeigneter Form zusammen mit den Langfasern auf dem Querverteiler 11 aufgebracht werden, sei es, daß diese zweckmäßigerweise oder notwendigerweise von den Düsen 40 oder den Feststoffverteilern 50 aufgebracht werden, wenn sie das Fördern der Materialsäule M durch den Austragskopf A unzumutbar erschweren würden.

Zweckmäßigerweise wird man die Zugabe der Zusatzstoffe in diesem Sinne daher so optimieren, daß maximale Austragsleistungen der Vorrichtung erzielt werden.

Grundsätzlich ist es möglich, das Vlies 70 unmittelbar auf dem Formband 14 sich aufbauen zu lassen, beim dargestellten Ausführungsbeispiel der Figur 1 ist jedoch über das Formband 14 ein erstes Beschichtungsband 17 geführt, das je nach Materialwahl lediglich als Unterlage, oder auch im Hinblick auf den späteren Verwendungszweck des Vlieses gewählt werden kann, also beispielsweise aus Papier, Kunststoffolie mit verschiedenen Funktionen wie z.B. als Sperrschicht.

In ähnlicher Weise ist es möglich, über die zweiten Düsen 60 auf das sich bildende Vlies 70 ein Versiegelungsmittel aufzubringen oder auch ein Klebemittel zur besseren Haftung des Vlieses 70 auf dem ersten Beschichtungsband.

Das Formband 14 kann in luftundurchlässiger oder (wie dargestellt) luftdurchlässiger Ausführung (als Siebband) eingesetzt werden; bei letztgenannter Ausführungsform dienen die Unterdruckkästen 16 unterhalb des Formbandes 14 dazu, die besonders bei hoher Drehzahl der zweiten Austragsvorrichtungen 30 resultierende starke Verwirbelung des Langfasermaterials zu glätten und die Homogenität der Materialverteilung über die Querachse des Formbandes 14 zu verbessern.

Zur Steigerung der Leistung und zur Erzeugung eines noch weiter optimierten Vliesaufbaus sind folgende Maßnahmen möglich:

Die Langfasern bzw. die Langfaser-Schäben-Verbunde bzw. Mischungen der Langfasern mit den übrigen Bestandteilen in der Materialsäule M vor dem Austragskopf A weisen sehr geringe Schüttgewichte überwiegend zwischen 10 und 20 kg/m³ auf, je nach Faserart, Fasermischung, Faserlänge, Schäbenanteil und anderen Bestandteilen. Das erfordert zur Erzielung großer Durchsätze große Bauhöhen der erfindungsgemäßen Vorrichtung für den Dosierbunker 10. Zur Erhöhung der Durchsatzleistung bei niedrigeren Baugrößen kann zunächst das Verdichterband 13 herangezogen werden, und über dessen Länge und Neigungswinkel die Schüttdichte bis auf ein Vielfaches des angegebenen Anfangswertes erhöht werden, so weit, bis noch eine zufriedenstellende Arbeit des Austragskopfes bei dem aktuell vorliegenden Langfaserverbund gewährleistet ist.

Eine weitere Möglichkeit zur Steigerung der Leistung und zur Erhöhung der Symmetrie des Aufbaus des Vlieses 70 oder auch zur Erzielung eines mehrschichtigen Vliesaufbaus besteht in der einander zugewandten Anordnung von zwei im wesentlichen baugleich aufgebauten Vorrichtungen, wie dies in Figur 2 dargestellt ist.

Der grundsätzliche Aufbau und die grundsätzliche Funktionsweise ist hierbei wie unter Figur 1 beschrieben, so daß lediglich noch auf zusätzliche Bauteile und entsprechende Wirkungen eingegangen wird:

Beim in Figur 2 dargestellten Ausführungsbeispiel sind die "Wurfparabeln" der von den beiden gegenüber angeordneten Austragsköpfen A1,A2, von Dosierbunkern 10A,10B angelieferten Langfaserelemente so gewählt, daß diese sich nicht überlappen, d.h., es wird als Ergebnis ein zweischichtiges Vlies 70 entstehen, wenn die Zusammensetzung der die Langfasern enthaltenden Gemische in den beiden Materialsäulen M1,M2 unterschiedlich vorgegeben wird. Es ist jedoch auch möglich, die Charakteristik des Aufbaus des Vlieses 70 durch ein konzentriertes Zusammenwirken der Abwurfgeschwindigkeiten der Austragsvorrichtungen der beiden Austragsköpfe A1,A2 und der Wirkung der Unterdruckkästen 16 zu definieren: Die Unterdruckkästen 16 können hierbei zu einer Vergrößerung der vertikalen Beschleunigungskomponente im Suspensionsraum S herangezogen werden, so daß beispielsweise bei eingeschalteten Unterdruckkästen 16 die in Figur 2 dargestellte Form der Wurfparabeln ergibt, die relativ steil ist, wogegen bei abgeschalteten Unterdruckkästen und gegebenenfalls erhöhter Abwurfgeschwindigkeit der Austragsvorrichtungen der Austragsköpfe A1,A2 eine vollständige oder teilweise Überlappung der von den beiden Bunkern stammenden Grundmaterialien erfolgen kann, so daß mit ein- und derselben Anordnung gemäß Figur 2 sowohl homogene, einschichtige Vliese 70, als auch zweischichtige Vliese 70 allein durch Steuerung der genannten Parameter aufgebaut werden können.

Figur 2 zeigt ergänzend noch dem zweiten Austragskopf A2 zugeordnete zweite Düsen 60B, beispielsweise zur Anbringung eines Versiegelungsmittels auf die Oberseite des sich bildenden Vlieses, sowie ein zweites Beschichtungsband 18, das auf die Oberseite des fertigen Vlieses 70 aufgezogen werden kann, beispielsweise als Sperrschicht, und das ebenfalls aus geeignetem Material, wie z.B. Kunststoffolie oder Karton oder Papier bestehen kann, je nach späterem Verwendungszweck des Vlieses 70.

Mit der vorbeschriebenen Anlage und dem erfindungsgemäßen Verfahren lassen sich somit Vliese 70 in einer sehr weiten physikalischen Bandbreite herstellen, wobei als besonders wesentlich hervorgehoben werden soll, daß mit dem erfindungsgemäßen Verfahren und der beschriebenen Vorrichtung die Einbindung von Langfasern in ein derartiges Vlies kostengünstig bewältigt werden kann und gleichzeitig durch Zugabe geeigneter Additive oder Zuschlagstoffe an geeigneter Stelle die physikalischen und chemischen Eigenschaften des entstehenden Vlieses 70 in einem sehr weiten Umfang definiert werden können, die einem solchen Vlies einen sehr weiten Einsatzbereich erschließen. Hierzu ist es natürlich noch in bekannter Weise möglich, der erfindungsgemäßen Anlage weitere Verarbeitungsstationen nachzuschalten, beispielsweise eine kontinuierlich arbeitende Bandpresse zur Verdichtung des Vlieses oder auch eine Wärmebehandlung zur Beaufschlagung von im Vlies eingebrachten Additiven wie z.B. Bindemitteln, die dann aktiviert werden, um das Vlies dann in seinen endgültigen Endzustand, angepaßt auf seinen Verwendungszweck bringen zu können.

Figur 4 zeigt kurz noch ein Ausführungsbeispiel eines solchen Endproduktes, wobei das Vlies 70 von dem schon erwähnten ersten Beschichtungsband 17 auf seiner Unterseite bedeckt ist und von dem zweiten Beschichtungsband 18 auf seiner Oberseite und den Stirnkanten, dementsprechend müssen natürlich die beiden Beschichtungsbänder 17 und 18 überlappend ausgeführt sein.

Unterhalb des Vlieses 70 befindet sich eine Zusatzschicht 71, die beispielsweise ebenfalls als Vlies ausgebildet sein kann oder auch als zusätzlich aufgeschäumte Schicht, beispielsweise in einem Dickenbereich von 1mm bis 3mm.

Zusammenfassend läßt sich daher feststellen, daß das erfindungsgemäße Verfahren und die zu dessen Durchführung vorgesehenen Vorrichtungen erstmalig die wirtschaftliche Einbindung von Langfasern, insbesondere auch von ungereinigten Naturfasern in eine breite Vielzahl von industriell verwertbaren Endprodukten gestattet, wie z.B. Dämmatten, Profilteilen, aber auch Formteilen, die eine hohe Eigensteifigkeit aufweisen müssen, jeweils durch Zugabe geeigneter Additive. Insofern ist mit der Verwertung insbesondere von Natur-Langfasern im ungereinigten Zustand eine in diesem Bereich bisher nicht mögliche und sehr wünschenswerte Verbindung zwischen Ökologie und Ökonomie möglich, die die spezifischen Vorteile solcher Naturstoffe einem weiten technischen Anwendungsbereich zugänglich macht.

Mit dem beschriebenen Verfahren und der zu dessen Durchführung vorgesehenen Vorrichtung ist es jedoch auch ohne weiteres möglich, in einer Fortbildung des Erfindungsgedankens mehrschichtige Vliese herzustellen, ohne dafür mehrere Vliesformmaschinen einzusetzen, von denen jede eine Lage oder Schicht legt, wie dies nach dem Stand der Technik erforderlich ist:

Mehrlagige Vliese bieten insbesondere im Kraftfahrzeugbau die Möglichkeit, Formteile für Innenverkleidungen auch aus Naturfasern herzustellen, wobei die Oberfläche beim Verpressen dampfdicht versiegelt wird, um z.B. Kondensatbildung, Durchfeuchtung und Schimmelpilzbildung im Bereich der Naturfasern an kritischen Stellen zu vermeiden. Dies kann durch Kaschierung durch eine Folie geschehen, beispielsweise durch die oben erwähnte Verbindung des Vlieses mit dem Beschichtungsband 17 bzw. 18. Gemäß der unten erläuterten Weiterbildung ist es aber auch möglich, beispielsweise die Deckschichten der Vliese aus reinen Polymerfasern herzustellen und nur in die Hauptschicht in der Mitte einen hohen Naturfaseranteil einzubringen. Beim anschließenden Verpressen kann durch entsprechende Temperaturund Druckregelung dafür gesorgt werden, daß die aus Polymerfasern bestehenden Außenschichten vollständig aufschmelzen und beim Verpressen dann ein- oder beidseitig eine durchgehende oder dampfdichte Polymerhaut bilden. Gegenüber dem Aufkaschieren einer Polymerfolie, beispielsweise des Beschichtungsbandes 17 und 18, hat diese Lösung den Vorteil, daß sich die Polymerfasern beim Legen des dreischichtigen Vlieses teilweise mit den Naturfasern der Mittelschicht überkreuzen oder verfilzen und sich daraus eine sehr viel festere Verbindung zwischen den Schichten bildet als beim Aufkaschieren einer Polymerfolie. Auf diese Weise hergestellte Formteile sind höher beanspruchbar als kaschierte Formteile und erhöhen daher die Insassensicherheit im Crash-Fall.

Auch für die Dämmstoffherstellung kann ein zwei- oder dreischichtiger Aufbau eines Vlieses vorteilhaft sein, da sich Polymerfasern leichter miteinander zu einer festen Schicht verbinden als Naturfasern. Indem zum Beispiel beide Deckschichten eines Dämmvlieses aus Polymerfasern hergestellt werden, die eigentliche Dämmschicht, die den Hauptquerschnitt darstellt dagegen aus beispielsweise 90% Naturfasern und nur 10% Polymerfasern als Stütz- und Bindefasern und dann diesen Faserverbund durch einen Thermoofen laufen läßt, erhält man ein Vlies mit zwei durch Thermobonding stark verschmolzenen Deckschichten von hoher Festigkeit, welche den lockeren Kern aus dem Naturfaser-Polymerfaser-Gemisch hautähnlich zusammenhalten und einen einfachen Einbau ermöglichen.

Figur 5 zeigt eine Schnittdarstellung einer dritten bevorzugten Ausführungsform der erfindungsgemäßen Vorrichtung, mit der der beschriebene mehrschichtige Aufbau eines Faserverbundes ohne großen Aufwand möglich ist:

Anstelle des einzigen Querverteilers 11 (vergl. Figur 1) sind beim dargestellten Ausführungsbeispiel zur Herstellung eines dreilagigen Faserverbundes entsprechend drei Querverteiler 11A,11B,11C im Dosierbunker angeordnet, deren horizontale und vertikale Positionierung und deren Fördergeschwindigkeit die relative Dicke der letztlich gebildeten Schichten des Faserverbundes bestimmen. Jeder dieser Querverteiler 11A,11B,11C dient zur Zuförderung einer Komponente des mehrlagigen Vlieses, beim zuletzt erwähnten Ausführungsbeispiel zur Herstellung eines Dämmstoffes würden die Querverteiler 11A und 11C folglich Polymerfasern fördern, der Querverteiler 11B ein Gemisch aus 90% Langfasern und 10% Polymerfasern.

Anstelle der einzigen Materialsäule M beim Aufbau einer homogenen Faserschicht gemäß Figur 1 bilden sich dabei folglich drei übereinanderliegende Materialschichten MA,MB,MC aus, in der jeweiligen Faserzusammensetzung. Diese Materialschichten werden vom Bodenband 12 kontinuierlich dem Austragskopf A mit seinen Austragsvorrichtungen 20 und 30 zugeführt und von diesen zum mehrschichtigen Vlies ausgeworfen. Hierbei kann die Rotationsgeschwindigkeit der Austragsvorrichtungen so bestimmt werden, daß die "Wurfparabeln" der einzelnen Faserbestandteile der jeweiligen Materialschichten so verlaufen, daß sich beim Auftreffen auf das Formband wahlweise entweder eine gewisse Durchmischung benachbarter Materialschichten oder eine scharfe Abgrenzung solcher Materialschichten einstellen läßt. Die Schärfe der Abgrenzung der einzelnen Materialschichten kann auch noch durch die Luftführung und Luftgeschwindigkeit mit Hilfe der Unterdruckkästen 16 geregelt werden.

Beispielsweise kann die obere Austragsvorrichtung auf eine höhere Drehzahl eingestellt werden und die unterste Austragsvorrichtung auf eine geringere Drehzahl als die Drehzahl der mittleren Austragsvorrichtungen, so daß eine große Spreizung über die Wurfparabeln der Partikel der einzelnen Materialschichten erfolgt, so daß während des Wurfes keine Überlappung der Wurfbahnen auftritt und somit auch eine relativ scharfe Trennung der Schichten auf dem mehrschichtigen Vlies erreicht wird.

Werden dagegen diffuse Grenzen der einzelnen Materialschichten im mehrschichtigen Vlies gewünscht, sollten die Unterdruckkästen abgeschaltet werden und die Austragsvorrichtungen in ihrer Drehzahl im gegenläufigen Sinne gesteuert werden, so daß einerseits ein längerer Schwebezustand erreicht wird, andererseits sich die Wurfparabeln der Partikel der übereinanderliegenden Materialschichten bis zu ihrem Auftreffen auf dem Formband sich vermischen, so daß über die Gesamtdicke des entstehenden Mehrfachvlieses ein kontinuierlicher Materialübergang zwischen den einzelnen Schichten erreicht werden kann.

Durch eine modifizierte Anordnung der Feststoffverteiler 50 bzw. Düsen 60 kann auch bei einer solchen Ausgestaltung eine selektive Beaufschlagung des Naturfaseranteils (im Ausführungsbeispiel also der mittleren Materialschicht) mit dem Zuschlagstoff erreicht werden.

Das derart geformte Vlies kann dann einer Verfestigung durch Thermobonding, Vernadelung oder ähnlichem zugeführt werden, um das Handling bei den nachfolgenden Verarbeitungsvorgängen zu gestatten.

Die erfindungsgemäße Vorrichtung gemäß dem geschilderten dritten Ausführungsbeispiel gestattet somit ohne hohen Investitionsaufwand die Erzeugung eines mehrschichtigen Faserverbundes zur Herstellung eines Vlieses, wobei die Komponenten und deren Übergänge an den Grenzschichten durch ohnehin verfügbare Steuerparameter einfach gewählt bzw. eingestellt werden können.

Insbesondere beim letztgenannten Ausführungsbeispiel kann für spezifische Vliesgestaltungen auch vollständig oder zeitweise auf die Zugabe von Zuschlagstoffen verzichtet werden.

## Patentansprüche

1. Verfahren zur Herstellung eines Faserverbundes, wobei Fasern zumindest als wesentlicher Bestandteil verwendet werden, die im Wesentlichen über die Höhe einer Materialsäule mindestens einem Austragskopf (A;A1;A2) und als Faser-Luft-Suspension einem als Formband (14) ausgebildeten Träger zugeführt werden, **dadurch gekennzeichnet, dass** zur Herstellung eines Vlieses Fasern mit Längen zwischen 20 und 150 mm verwendet werden, dass diese Fasern unter Erteilung einer horizontalen Beschleunigung im Bereich des Austragskopfes von diesem im Wesentlichen horizontal ausgeworfen werden, und dass die derart gebildete Faser-Luft-Suspension unmittelbar auf das Formband (14) aufgegeben wird.

2. Verfahren nach Anspruch 1, wobei den Fasern mindestens ein Zuschlagstoff zugegeben wird, **dadurch gekennzeichnet, dass** der Zuschlagstoff in dem zwischen Austragskopf (A;A1;A2) und Formband (14) gebildeten Suspensionsraum (S) der Faser-Luft-Suspension zugegeben wird.

3. Verfahren nach Anspruch 1, wobei den Fasern mindestens ein Zuschlagstoff zugegeben wird, **dadurch gekennzeichnet, dass** die Fasern Bestandteil eines Gemisches sind, in dem als Zuschlagstoff Bindemittel, Granulate oder granulatähnliche Bestandteile vorkommen (z.B. Schäben, Polymerteile, Holzgranulate, Recyclingschäume).

4. Verfahren nach Anspruch 3, **dadurch gekennzeichnet, dass** das Gemisch aus ungereinigten Natur-Fasern (z. B. Hanffasern, Öl-Leinfasern, Flachsfasern oder Fasem aus Jute, Kenaf, Sisal oder Mischungen) besteht.

5. Verfahren nach Anspruch 1, **dadurch gekennzeichnet, dass** die Fasern während ihrer Förderung zum Austragskopf (A;A1 ;A2) verdichtet werden.

6. Verfahren nach Anspruch 1, **dadurch gekennzeichnet, dass** über dem Formband (14) mindestens ein Versiegelungsmittel für mindestens eine der beiden Oberflächen des Vlieses (70) zugegeben wird.

7. Verfahren nach Anspruch 6, **dadurch gekennzeichnet, dass** als Versiegelungsmittel ein vorher geschäumtes Material oder ein ungeschäumtes Material mit eingebautem Treibmittel verwendet wird, das sich mit der zu beschichtenden Oberfläche des Vlieses (70) verbindet, und gegebenenfalls eine Deckschicht oder Sperrschicht (18) mit dem Vlies (70) verbindet.

8. Vorrichtung zur Durchführung des Verfahrens nach Anspruch 1, mit einem Dosierbunker für die Materialsäule und mit mehreren ersten, höhenversetzten Austragsvorrichtungen zur Erfassung der Fasern von der Front der Materialsäule und deren Dosierung, sowie mit einem unterhalb der Austragsvorrichtungen geführten Formband, **dadurch gekennzeichnet, dass** die ersten Austragsvorrichtungen (20) im wesentlichen vertikal übereinander angeordnet sind und dass zweite Austragsvorrichtungen (30) vorgesehen sind, die insbesondere zur Räumung, Auflockerung und Beschleunigung der Fasern so ausgebildet sind, dass die Fasern unter Erteilung einer horizontalen Beschleunigung im Bereich des Austragskopfs von diesem im wesentlichen horizontal ausgeworfen werden, und dass die derart gebildete Faser-Luft-Suspension unmittelbar auf das Formband aufgegeben wird.

9. Vorrichtung nach Anspruch 8, **dadurch gekennzeichnet, dass** sie einen Querverteiler (11) aufweist, über den die Fasern dem Dosierbunker (10) zugeführt werden, in dem sie mittels eines Bodenbandes (12) an den Austragkopf (A) gefördert werden, und ein Verdichtungsband (13), das zwischen dem Querverteiler (11) und dem oberen Ende des Austragskopfes (A) schräg nach unten verläuft und die Oberfläche der die Fasern beinhaltenden Materialsäule (M) beaufschlagt.

10. Vorrichtung nach Anspruch 8, **dadurch gekennzeichnet, dass** die ersten Austragsvorrichtungen (20) als an einer Welle (22) beabstandet gehaltene Stemräder (21) ausgebildet sind, deren Elemente (21A) im wesentlichen radial zur Welle (22) zeigen und deren Vorderflanken (21V) insbesondere haken- oder sichelförmig in Drehrichtung orientiert sind, dass die zweiten Austragsvorrichtungen (30) stemund/oder stachelförmig an einer Welle (32) angeordnete Elemente (31A) zur Räumung, Auflockerung und Beschleunigung aufweisen, und dass die Wirkungsbereiche der Elemente (21A,31A) der ersten und zweiten Austragsvorrichtungen (20,30) zumindest teilweise überlappen oder ineinander greifen.

11. Vorrichtung nach Anspruch 8, **dadurch gekennzeichnet, dass** oberhalb der Austragsseite des Austragskopfes (A) erste Düsen (40) zur Einbringung von flüssigen Zusatzstoffen wie z.B. Bindemittel oder Flammschutzmittel in die Faser-Luft-Suspension angeordnet sind.

12. Vorrichtung nach Anspruch 8, **dadurch gekennzeichnet, dass** oberhalb der Austragsseite des Austragskopfes (A;A1, A2) Feststoffverteiler (50) zur Einbringung von festen Zusatzstoffen wie z.B. Schäben, Granulaten oder pulverförmigen Bindemitteln in die Faser-Luft-Suspension angeordnet sind.

13. Vorrichtung nach Anspruch 6, **dadurch gekennzeichnet, dass** die Einrichtungen zur Einbringung des Versiegelungsmittels aus zweiten Düsen (60A,60B) bestehen, die im Bereich unterhalb des Austragskopfes (A)/der Austragsköpfe (A1,A2) angeordnet sind.

14. Vorrichtung nach Anspruch 8, **dadurch gekennzeichnet, dass** auf dem Formband (14) und/oder über dem Vlies (70) mindestens ein Beschichtungsband (17, 18) als Träger/Deckschicht/Sperrschicht des Vlieses (70) geführt ist.

15. Vorrichtung nach Anspruch 14, **dadurch gekennzeichnet, dass** das mindestens eine Beschichtungsband (17,18) breiter ist als das Vlies (70).

16. Verfahren zur Herstellung eines mehrlagigen Faserverbundes nach Anspruch 1, **dadurch gekennzeichnet, dass** die Materialsäule (M) aus mindestens zwei übereinander liegenden Materialschichten (MA,MB,MC) gebildet wird, die gleichzeitig dem Austragskopf (A,A1,A2) zugeführt und von diesem ausgeworfen werden.

17. Verfahren nach Anspruch 16, **gekennzeichnet durch** die Verwendung von Polymerfasem in den Materialschichten (MA,MB,MC).

18. Verfahren nach Anspruch 17, **gekennzeichnet durch** die ausschließliche Verwendung von Polymerfasem für die oberste und unterste Materialschicht (MA,MC).

## Claims

1. Method of producing a fibre composite, wherein fibres are used at least as a substantial constituent part and are supplied substantially over the height of the material column at least to one discharge head (A;A1;A2) and, as a fibre-air suspension, to a carrier in the form of a forming belt (14), **characterised in that**, to produce a non-woven fabric, fibres having lengths of between 20 and 150 mm are used, **in that** these fibres are ejected from the discharge head substantially horizontally whilst imparting a horizontal acceleration in the region of said head, and **in that** the fibre-air suspension, thus formed, is delivered directly to the forming belt (14).

2. Method according to claim 1, wherein at least one additive is added to the fibres, **characterised in that** the additive is added to the fibre-air suspension in the suspension area (S) formed between discharge head (A;A1;A2) and forming belt (14).

3. Method according to claim 1, wherein at least one additive is added to the fibres, **characterised in that** the fibres are a constituent part of a mixture, in which binders, granulates or granular constituent parts (e.g. chaffs, polymer parts, wood granulates, recycling foams) occur as the additive.

4. Method according to claim 3, **characterised in that** the mixture comprises uncleaned natural fibres (e.g. hemp fibres, oiled linen fibres, flax fibres or fibres of jute, kenaf, sisal or mixtures thereof).

5. Method according to claim 1, **characterised in that** the fibres are compacted during their conveyance to the discharge head (A;A1;A2).

6. Method according to claim 1, **characterised in that** at least one sealing agent for at least one of the two surfaces of the non-woven fabric (70) is added via the forming belt (14).

7. Method according to claim 6, **characterised in that** a previously foamed material or an unfoamed material with an incorporated propellant is used as the sealing agent, which propellant binds to the surface of the non-woven fabric (70) to be coated, and possibly binds a cover layer or barrier layer (18) to the non-woven fabric (70).

8. Apparatus for accomplishing the method according to claim 1, having a metering bunker for the material column and a plurality of first, vertically offset discharge devices for picking-up the fibres from the front of the material column and for metering same, as well as a forming belt which extends beneath the discharge devices, **characterised in that** the first discharge devices (20) are disposed substantially vertically one above the other, and **in that** second discharge devices (30) are provided, which are so configured, more especially for clearing, loosening and accelerating the fibres, that the fibres are ejected from the discharge head substantially horizontally whilst imparting a horizontal acceleration in the region of said head, and **in that**, the fibre-air suspension, thus formed, is delivered directly to the forming belt.

9. Apparatus according to claim 8, **characterised in that** it includes a transverse distributor (11), via which the fibres are supplied to the metering bunker (10), in which they are conveyed by means of a bottom belt (12) to the discharge head (A), and a compacting belt (13), which extends inclinedly downwardly between the transverse distributor (11) and the upper end of the discharge head (A) and acts on the surface of the material column (M) containing the fibres.

10. Apparatus according to claim 8, **characterised in that** the first discharge devices (20) are in the form of star wheels (21), which are kept spaced apart on a shaft (22), the elements (21A) of which wheels point substantially radially relative to the shaft (22), and the front flanks (21V) of which are orientated in the direction of rotation, more especially in a hook- or crescent-like manner, **in that** the second discharge devices (30) include elements (31A) for clearing, loosening and accelerating purposes, which elements are disposed on a shaft (32) in a star- and/or thorn-like manner, and **in that** the ranges of operation of the elements (21A,31A) of the first and second discharge devices (20,30) at least partially overlap or engage in one another.

11. Apparatus according to claim 8, **characterised in that** first nozzles (40) are disposed above the discharge side of the discharge head (A) for introducing liquid additives, such as binders or fireproofing agents for example, into the fibre-air suspension.

12. Apparatus according to claim 8, **characterised in that** solids distributors (50) are disposed above the discharge side of the discharge head (A;A1,A2) for introducing solid additives such as chaffs, granulates or pulverulent binders, for example, into the fibre-air suspension.

13. Apparatus according to claim 6, **characterised in that** the means for introducing the sealing agent comprise second nozzles (60A,60B) which are disposed in the region beneath the discharge head (A)/the discharge heads (A1,A2).

14. Apparatus according to claim 8, **characterised in that** at least one coating belt (17,18) is guided on the forming belt (14) and/or over the non-woven fabric (70) as a carrier/cover layer/barrier layer of the non-woven fabric (70).

15. Apparatus according to claim 14, **characterised in that** the at least one coating belt (17,18) is wider than the non-woven fabric (70).

16. Method of producing a multiple-layered fibre composite according to claim 1, **characterised in that** the material column (M) is formed from at least two material layers (MA,MB,MC) which lie one above the other, said layers being simultaneously supplied to the discharge head (A,A1,A2) and ejected from said head.

17. Method according to claim 16, **characterised by** the use of polymer fibres in the material layers (MA,MB,MC).

18. Method according to claim 17, **characterised by** the exclusive use of polymer fibres for the uppermost and lowermost material layers (MA,MC).

## Revendications

1. Procédé de production d'un composite en fibres, dans lequel des fibres sont utilisées au moins en tant que constituant essentiel, qui essentiellement sont amenées, au-dessus de la hauteur d'une colonne de matériau, à au moins une tête de décharge (A ; A1 ; A2) et en tant que suspension fibres-air à un support réalisé en forme de bande de formage (14), **caractérisé en ce que** des fibres de longueurs comprises entre 20 et 150 mm sont utilisées pour la production d'un feutre, que ces fibres auxquelles est conférée une accélération horizontale dans la zone de la tête de décharge sont éjectées de celle-ci essentiellement horizontalement, et que la suspension fibres-air ainsi formée est déposée directement sur la bande de formage (14).

2. Procédé selon la revendication 1, dans lequel au moins un additif est ajouté aux fibres, **caractérisé en ce que** l'additif est ajouté à la suspension fibres-air dans l'espace de suspension (S) formé entre la tête de décharge (A ; A1 ; A2) et la bande de formage (14).

3. Procédé selon la revendication 1, dans lequel au moins un additif est ajouté aux fibres, **caractérisé en ce que** les fibres sont un constituant d'un mélange dans lequel se trouvent en tant qu'additifs des liants, des granulats ou des constituants analogues à des granulats (p. ex. des bûchettes, des éléments polymères, des granulats de bois, des mousses de recyclage).

4. Procédé selon la revendication 3, **caractérisé en ce que** le mélange est constitué de fibres naturelles (p. ex. de fibres de chanvre, de fibres de lin oléagineux, de fibres de lin ou de fibres de jute, de kénaf, de sisal ou de mélanges) non épurées.

5. Procédé selon la revendication 1, **caractérisé en ce que** les fibres sont compactées pendant leur transport vers la tête de décharge (A ; A1 ; A2).

6. Procédé selon la revendication 1, **caractérisé en ce qu'**au moins un agent de scellement est ajouté au-dessus de la bande de formage (14) pour au moins une des deux surfaces du feutre (70).

7. Procédé selon la revendication 6, **caractérisé en ce qu'**on utilise en tant qu'agent de scellement un matériau préalablement moussé ou un matériau non moussé avec agent moussant incorporé, qui se lie à la surface du feutre (70) à enduire, et le cas échant lie une couche de couverture ou couche de barrage (18) au feutre (70).

8. Dispositif pour la mise en oeuvre du procédé selon la revendication 1, comportant une trémie de dosage pour la colonne de matériau et comportant plusieurs premiers dispositifs de décharge décalés en hauteur pour saisir les fibres de l'avant de la colonne de matériau et les doser, ainsi qu'une bande de formage menée sous les dispositifs de décharge, **caractérisé en ce que** les premiers dispositifs de décharge (20) sont disposés essentiellement verticalement les uns au-dessus des autres et que des seconds dispositifs de décharge (30) sont prévus, qui sont conformés de manière telle, en particulier pour l'enlèvement, l'aération et l'accélération des fibres, que les fibres auxquelles est conférée une accélération horizontale dans la zone de la tête de décharge sont éjectées de celle-ci essentiellement horizontalement, et que la suspension fibres-air ainsi formée est déposée directement sur la bande de formage.

9. Dispositif selon la revendication 8, **caractérisé en ce qu'**il présente un répartiteur transversal (11), par l'intermédiaire duquel les fibres sont acheminées vers la trémie de dosage (10), dans laquelle elles sont amenées à la tête de décharge (A) au moyen d'une bande de fond (12), et une bande de compactage (13), qui s'étend obliquement vers le bas entre le répartiteur transversal (11) et l'extrémité supérieure de la tête de décharge (A) et attaque la surface de la colonne de matériau (M) contenant les fibres.

10. Dispositif selon la revendication 8, **caractérisé en ce que** les premiers dispositifs de décharge (20) sont réalisés sous forme de roues en étoile (21) maintenues à distance sur un arbre (22), dont les éléments (21A) sont orientés essentiellement radialement par rapport à l'arbre (22) et dont les faces antérieures (21V) en particulier en forme de crochets ou de faucilles sont orientées dans le sens de la rotation, que les seconds dispositifs de décharge (30) présentent des éléments (31A) disposés en étoile ou en épines sur un arbre (32), pour enlever, aérer et accélérer, et que les zones actives des éléments (21A, 31A) des premiers et seconds dispositifs de décharge (20, 30) se chevauchent ou viennent en prise les uns dans les autres du moins partiellement.

11. Dispositif selon la revendication 8, **caractérisé en ce que** des premiers injecteurs (40) sont disposés au-dessus du côté de décharge de la tête de décharge (A) pour apporter des additifs liquides, comme par exemple des liants ou des agents ignifugeant, dans la suspension fibres-air.

12. Dispositif selon la revendication 8, **caractérisé en ce que** des répartiteurs de solides (50) sont disposés au-dessus du côté de décharge de la tête de décharge (A ; A1 ; A2) pour apporter des additifs solides, comme par exemple des bûchettes, des granulats ou des liants pulvérulents dans la suspension fibres-air.

13. Dispositif selon la revendication 6, **caractérisé en ce que** les agencements d'apport de l'agent de scellement sont constitués de seconds injecteurs (60A, 60B) qui sont disposés dans la zone en-dessous de la tête de décharge (A)/des têtes de décharge (A1, A2).

14. Dispositif selon la revendication 8, **caractérisé en ce que** sur la bande de formage (14) et/ou au-dessus du feutre (70) est amenée au moins une bande de revêtement (17, 18) en tant que support/couche de couverture/couche de barrage du feutre (70).

15. Dispositif selon la revendication 14, **caractérisé en ce que** la au moins une bande de revêtement (17, 18) est plus large que le feutre (70).

16. Procédé de production d'un composite de fibres multicouche selon la revendication 1, **caractérisé en ce que** la colonne de matériau (M) est formée par au moins deux couches de matériau (MA, MB, MC) superposées les unes aux autres, qui sont acheminées vers la tête de décharge (A, A1, A2) et sont éjectées de celle-ci simultanément.

17. Procédé selon la revendication 16, **caractérisé par** l'utilisation de fibres de polymères dans les couches de matériaux (MA, MB, MC).

18. Procédé selon la revendication 17, **caractérisé par** l'utilisation exclusive de fibres de polymères pour la couche de matériau supérieure et inférieure (MA, MC).
